# EUROPÄISCHE PATENTSCHRIFT

(11) **EP 0 077 322 B1**
(45) Veröffentlichungstag und Bekanntmachung des Hinweises auf die Patenterteilung: **09.04.1986**
(21) Anmeldenummer: 82890145.4
(22) Anmeldetag: 07.10.1982
(51) Int. Cl.: B22D 11/00, B21C 23/08

(54) **Verfahren zur Herstellung von nahtlosen Rohren**
Method of producing seamless tubes
Procédé pour la production de tubes sans bavure

(30) Priorität: 08.10.1981 AT 4313/81
(43) Veröffentlichungstag der Anmeldung: 20.04.1983
(73) Patentinhaber: VEREINIGTE EDELSTAHLWERKE AKTIENGESELLSCHAFT (VEW), A-1010 Wien (AT)
(72) Erfinder: Stiebellehner, Johann, Dipl.-Ing., A-2633 Pottschach (AT); Machner, Peter, Dipl.-Ing., A-8700 Leoben (AT)
(74) Vertreter: Widtmann, Georg, Dr.

## Beschreibung

Die Erfindung bezieht sich auf ein Verfahren zur Herstellung von nahtlosen Rohren aus austenitischen, Chrom und Nickel enthaltenden Stählen.

Austenitische Rohre können mit einem Schrägwalzverfahren, durch Strangpressen, Stranggießen oder durch Schweißen von Blechbändern hergestellt werden. Die geschweißten Rohre sind zwar in ihrer Herstellung weniger aufwendig, weisen jedoch auf Grund der vorhandenen Schweißnaht nur einen relativ geringen Anwendungsbereich auf. Beim Schrägwalzverfahrem muß ein Dorn durch eine entsprechende luppe getrieben werden, wobei eine wirtschaftliche Anwendung nur bei bestimmten Querschnitten gegeben ist. Bei der Herstellung von nahtlosen Rohren mittels Strangpressens wird ein erhitzter Stahl durch eine Matrize gepreßt, wobei stärkste Verformungen auftreten. Für die Qualität der austenitischen Rohre war es für das Strangpressen erforderlich, daß der Stahl, bevor er dem Strangpressen unterworfen wird, einer entsprechenden Verformung unterzogen wird, damit eine entsprechende Gefügeveränderung und Verbesserung der Verformbarkeit erreicht wird.

Weiters ist es bekannt, da8 Stähle mit einem hohen Chromund Nickelgehalt durch Stranggie8en zu beliebig langen und nahtlosen Rohren verarbeitet werden. Hierbei wird eine überhitzte Stahlschmelze kontinuierlich in eine um ihre Achse rotierende Kokille geleitet. Die Stanlschmelze wird durch die Zentrifugalkraft gegen die Kokille gepreßt, wobei ein rotationssymmetrischer Hohlraum bei geeigneter geringer Zuführung der Metallschmelze erreicht werden kann. Dieses Verfahren erlaubt einerseits nur Rohre mit einem relativ gro-ßen Durchmesser zu erzeugen, wobei andererseits die mechanischen und metallurgischen Eigenschaften nicht zufriedenstellend sind.

Aus der DE-A-1 2921708 ist ein Verfahren zur Herstellung von Stahlrohren bekanntgeworden, bei dem einem druckdichten Behälter Metallschmelze zugeleitet wird und im Behälterinneren ein ausreichender Druck erzeugt wird, um die Schmelze in Richtung einer Form für kontinuierliches Gießen zu drücken, wo es nach und nach verfestigt wird, wobei das aufsteigende Rohr abgezogen wird. Dabei wird der volle aufsteigende flüssige Metallstrom elektromagnetisch einer Drehbewegung um die Achse der Gußform unterworfen. Derartig hergestellte Rohre haben infolge der andersartigen Herstellungsweise nichtso hohe Qualitäten wie durch Strangpressen umgeformte Rohre.

Die vorliegende Erfindung hat sich zum Ziel gesetzt, ein Verfahren zur Herstellung von nahtlosen Rohren aus einer austenitischen, Chrom und Nickel enthaltenden Legierung zu schaffen, bei dem die o.a. Nachteile vermieden sind, wobei weiters die Vorteile des Stranggießens mit jenen des Strangpressens vereint werden sollen.

Das erfindungsgemäße Verfahren zur Herstellung von nahtlosen Rohren aus austenitischen Chrom-Nickel-hältigen Stählen mit Stranggießen, besteht im wesentlichen darin, daß eine Metallschmelze kontinuierlich in eine gekühlte Kokille mit einem runden Formhohlraum gegossen und in dieser teilweise erstarren gelassen, abgezogen und der durcherhärtete Strang abgelängt wird, wobei die noch nicht erstarrte Metallschmelze elektromagnetisch in Richtung um die Stranglängsachse gerührt wird und daß die abgelängten Strangguß-stücke,vor oder nach einer gegebenenfalls erfolgenden Lochung, einer Glühung zwischen 1100 und 1250°C, vorzugsweise zwichen 1150 und 1200°C, zwischen 30 min und 4 h, vorzugsweise zwischen 1 und 2 h unterzogen werden, worauf die Stranggußstücke abkühlen gelassen und mechanisch spanabhebend zu Strangpreß-luppen verarbeitet werden, wonach aus den im Gußzustand befindlichen und außer gegebenenfalls einem Aufweiten noch keiner Warmverformung unterworfenen Strangpreßluppen in an sich bekannter Weise durch Strangpressen nahtlose Rohre erzeugt werden.

Das in seiner Verfahrensschritt-Kombination nicht bekannte Verfahren ermöglicht es zum ersten Mal, austenitischen Stahl, der im Stranggußverfahren verarbeitet wird, unmittelbar für die Erzeugung von nahtlosen Rohren mit einem Strangpreßverfahren zu verarbeiten. Die zum Zentrum des Stranges ausgerichteten Dendriten und die strahlige, grobkörnige Erstarrungsstruktur haben sich für die Verarbeitung besonders nachteilig ausgewirkt. Allerdings sind solcherart erhaltene Rohrrohlinge beim erfindungsgemäßen Rohrstrangpreßvorgang einsetzbar, womit die mechanische Lochung entfallen kann. Betont sei noch, daß ein geringfügiges Aufweiten der Rohrrohlinge in die für den Strangpresseneinlauf vorgesehene Dimension hier nicht als vorherige Warmverformung zu werten ist. Gleichzeitig mit der obenerwähnten grobkörnigen Struktur sind eine bevorzugte Anreicherung von Verunreinigungen und auch Porositäten im Zentrum des Stranges aufgetreten. Durch die Ungleichmäßigkeit der Porositäten im Stranginneren war ein genaues zentriertes Lochen nicht möglich, sodaß ungleichmäßige Wandstärken der Rohre hervorgerufen wurden. Die Orientierung der Dendriten, die Grobkornstruktur und die Mikroseigerungen führten zu einem unzureichenden Warmverformungsvermögen der luppe, sodaß Risse bzw. Brüchigkeit is gepreßten Rohrrohling auftraten. Es wurde nun völlig überraschend gefunden, daß durch die Kombination der elektromagnetischen Rührung der Schmelme um die Strangachse und einer daran anschließenden Wärmebehandlung der Strangstücke ohne einer Warmverformung vor dem Strengpressen ein vollauf befriedigendes Ergebnis erzielt werden kann. Durch die Rührung der noch nicht erstarrten Metallschmelzein Richtung um die Stranglängsachse wird einerseits eine Homogenisierung der legierung im Strang erreicht, wobei andererseits eine zentrumsmäßige Orientierung der Dendriten vermieden wird. heiters wird eine feinkörnige Struktur und eine feine sowie gleichmäßige Verteilung von ausgeschiedenen Phasen, insbesondere Deltaferrit, durch geringere Mikroseigerungen erreicht. Dieser nunmehr vorliegende feinkörnige Deltaferrit kann durch die nachgeschaltete Glühbehandlung zum größten Teil aufgelöst werden. Es kann somit eine Strangpreßluppe erhaltenwerden, die einen geringen Gehalt an Deltaferrit aufweist, sodaß eine entsprechende hohe Verformung, wie sie beim Strangpressen durchgeführt werden muß, erfolgen kann. Dieses Ergebnis ist umso überraschender, als man bedenken muß, daß män mit Glühungen bei höheren Temperaturen an sich den Gehalt an Deltaferrit im Stahl wesentlich erhöhen kann.

Durch die feinkörnige Struktur der Strangpreßluppe wird weiters eine besonders gleichmäßige und hervorragende Oberflächenqualität des an sich dadurch auch leicht zu fertigenden Rohres erreicht.

Gemäß einem weiteren Merkmal der Erfindung wird die Metallschmelze zumindest in einem Teil der Kokille um die Stranglängsachse bewegt, wobei vorzugsweise die Relativbewegung zwischen Strangschale und flüssigem Strangkern bis zum Gieß-spiegel reicht. Durch diese Vorgangsweise kann erreicht werden, daß die erwünschte Dendritenkonfiguration und eine feinkörnige Struktur bis zur Strangoberfläche reicht, womit ein höheres Ausbringen beiderluppenfertigungerreichbarist.

Werden die Stranggußstücke mit einer Mindesttemperatur von ca. 700 °C an ihrer Oberfläche ummittelbar nach dem Strang-gießen der Glühung untsrmogen, so wird dadurch erreicht, daß eine geringere Ausscheidung von Karbiden, z.B. Chromkarbiden an den Korngrenzen stattfindet, wobei gleichzeitig eine Umhandlung des Deltaferrits in die Sigmaphase nicht stattfindet, wodurch ein längeres Glühen erforderlich wäre.

Ein besonders vorteilhaftes arbeitsparendes Verfahren ergibt sich dann, wenn die mechanische spanabhebende Bearbeitung der Stranggußstücke zu einer Strangpreßluppe vor dem Glühen durchgeführt wird. Bei dieser Vorgangsweise ist die mechanische spanabhebende Bearbeitung besonders leicht durchzuführen, da vor dem Glühen eine geringere Materialmähigkeit vorliegt.

Wird aus der Glühhitze die im Gußzustand befindliche Strang-preßluppe dem Strangpressen unterworfen, so entfällt eine zusätzliche Manipulation, wobei gleichzeitig die Energie für ein erneutes Erhitzen nicht verbraucht werden muß.

Im folgenden wird die Erfindung an Hand von Beispielen näher erläutert.

### Beispiel 1:

Ein Stahl X10CrNiTi 18 9 wurde in einem Mittelfrequenz-Induktionstiegelofen geschmolzen, in eine Pfanne abgestochen und zu einer Stranggußanlage gebracht. Von dieser Pfanne erfolgte der Einguß der legierung in den Verteiler der Strang-gußanlage, wobei die Überhitzung des Metalls 35 ° C betrug. Aus dem Verteiler wurde der Stahl mittels Gießrohres in die Stranggußkokille mit einem Innendurchmesser 210 mm eingeleitet, nach einer Anfahrphase von 0,3 min. war eine Gieß-geschwindigkeitvon 1,05 m/min. erreicht. Der Guß erfolgte mit abgedecktem Gießspiegel, d.h. unter Pulver.

Eine dreipolige Drehfeldeinrichtung war in der Anlage 220 mm unterhalb des unteren Randes der 650 mm langen Kokille montiert. Während des Gusses erfolgte die Anspeisung des Drehfeldes mit einer leistung von 72 kVA. Aufgrund von Beobachtungen des Gießspiegels bzw. des Gießpulversam Gießkopf konnte festgestellt werden, daß der flüssige Strang bis zum Gießspiegel in der Kokille eine Drehbewegung um die längsachse des Stranges ausführte.

Nach dem Erkalten des Stranges wurde diesem ein Probestück für weitere Untersuchungen entnommen. In einem Ofen erfolgte eine Glühung der Strangstücke bei 1180 °C, wobei die Haltezeit 1,6 Stunden betrug. Nach der Glühbehandlung wurde dem Strang wiederum ein Probestück entnommen. Die vergleichenden Untersuchungen erbrachten, daß nach dem Strangguß im Material ein Deltaferritgehalt von 4,6 % vorlag. Derartig hohe Deltaferritgehalte wirken äußerst nachteilig auf die Verformbarkeit des Materials. Nach der Glühung betrug der Deltaferritgehalt im Strang unter 1 %.

Nach dem Bearbeiten der Oberfläche des Stranggußstückes, dem Sägen und Bohren erfolgte ein induktives Aufwärmen der Strang- preßluppe und das Aufweiten mittels Aufweitkappe und lochdorn. Der Aufweitvorgang verlief problemlos, d.h.dasMaterial wies gute Warmverformbarkeitseigenschaften auf. Im Anschluß an das Aufweiten der luppe erfolgte, nach Zwischenwärmung, der Strangpreßvorgang (gemäß Handbook of Stainless Steels, Mr. Graw Hill Book Comp. 1977, Chapter 23). Das gepreßte Rohrohr wies sowohl innen als auch außen eine gute Oberflächs auf. Auch bei der Weiterverarbeitung wurden keine Schwierigkeiten festgestellt, da gute Verformbarkeit des Materials vorlag.

Die Güte des Rohres hurde auch durch Stufendrehproben untersucht. Es zeigte sich, daß keine störenden langgestreckten nichtmetallischen Einscnlüsse in der Rohrwand vorlagen, d.h. daß das Rohr besonders hohe Qualitätsmerkmale aufwies.

### Beispiel 2:

Es wurde analog Beispiel 1 verfahren, wobei eine Verbundrohrkokille mit integrierter Rührspule verwendet wurde und ein Stahl X5CrNi 18 9 vergossen wurde. Die Überhitzung der Schmelze betrug 25 °C. Nach einer Anfahrphase von 0,4 min. betrug die Gießgeschwindigkeit 1,0 m/min. Die Drehfeldleistung der elektromagnetischen Rührung betrug 65 kVA. Die Glühung wurde nach Erkalten des Stranges bei 1150 °C und 2,8 Stunden lang durchgeführt. Der Deltaferritgehalt betrug vor der Glühung 4,8 % und war nach derselben unter 1 %. Beim Strangpreßvorgang traten keiner lei Schwierigkeiten auf und das gepreßte Rohr wies eine gute Oberfläche sowohl innen als auch außen auf.

### Beispiel 3:

Ein Stahl X2CrNiMo 18 10 hurde analog Beispiell verarbeitet, wobei die Überhitzung der Schmelze 30 °C betrug und nach einer Anfahrphase von 0,3 min. eine Gießgeschwindigkeit von 1,1 m/min. eingehalten hurde. Die Drehfeldleistung der elektromagnetischen Rühreinrichtung betrug 72kVA. Die Strang-Strangoberflächentemperatur von 715 °C in einen Ofenverbracht und einer Glühung bei 1200°C u.mw. 1,4 Stunden lang unterworfen. Der Deltaferritgehalt betrug unter 1 %. Das sodann zu einer Strangpreßluppe mechanisch spanabhebend bearbeitete Strangguß-stück wurde gemäß Beispiel 1 dem Strangpreßvorgang unterworfen, wobei das erhaltene Rohr keinerlei Oberflächenfehler aufwies und der Strangpreßvorgang klaglos verlief.

### Beispiel 4:

Ein Stahl K10CrNiNb 18 9 wurde analog Beispiel 1 verarbeitet, wobei die mechanische spanabhebende Bearbeitung des Stranggußstückes zu einer Strangpreßluppe vor dem Glühen durchgeführt wurde. Die mechanische Bearbeitung war leichter als in den vorhergehenden Beispielen, da kurzbrechende Späne vorhanden waren. Die Stranggußluppe wurde sodann im Drehherdofen auf 1190 °C erhitzt und 2 Stunden bei dieser Temperatur belassen. Unmittelbar aus der Glühhitze heraus wurde der Strangpreßvorgang durchgeführt, wobei bei der Verarbeitung durch das Strangpressen keine Schwierigkeiten festgestellt werden konnten und des Rohrohr sowohl innen als auch außen eine gute Oberfläche aufgewiesen hat.

## Patentansprüche

1. Verfahren zur Herstellung von nahtlosen Rohren aus austenitischen Chrom-Nickel- hältigen Stählen mit Stranggießen, wobei eine Metallschmelze kontinuierlich in eine gekühlte Kokille mit einem runden Formhohlraum gegossen und in dieser teilweise erstarren gelassen, abgezogen und der durcherhärtete Strang abgelängt wird, wobei die noch nicht erstarrte Metallschmelze elektromagnetisch in Richtung um die Stranglängsachse gerührt wird und die abgelängten Stranggußstücke vor oder nach einer gegebenenfalls erfolgenden Lochung einer Glühung zwischen 1100 und 1250°C, vorzugsweise zwischen 1150 und 1200⁰C zwischen 30 min und 4 h, vorzugsweise zwischen 1 und 2 h unterzogen werden, worauf die Stranggußstücke abkühlen gelassen und mechanisch spanabhebend zu Strangpreßluppen verarbeitet werden, wonach aus den im Gußzustand befindlichen und außer gegebenenfalls einem Aufweiten noch keiner Warmverformung unterworfenen Strangpreßluppen in an sich bekannter Weise durch Strangpressen nahtlose Rohre erzeugt werden.

2. Verfahren nach Anspruch 1, wobei die Metallschmelze zumindest in einem Teil der Kokille um die Stranglängsachse bewegt wird, wobei vorzugsweise die Relativbewegung zwischen-Strangschate und flüssigem Strangkern bis zum Gießspiegel reicht.

3. Verfahren nach Anspruch 1 oder 2, wobei die Stranggußstücke mit einer Mindesttemperatur von ca. 700°C an ihrer Oberfläche unmittelbar nach dem Stranggießen der Glühung unterzogen werden.

4. Verfahren nach Anspruch 1 oder 2, wobei die mechanische spanabhebende Bearbeitung der Strang-gußstücke zu einer Strangpreßluppe vor dem Glühen durchgeführt wird.

5. Verfahren nach Anspruch 4, wobei aus der Glühhitze die im Gußzustand befindliche preßluppe dem Strangpressen unterworfen wird.

## Claims

1. A process for the manufacture of seamless pipes from austenitic steels containing chromium and nickel with continuous casting, a metal melt being continuously poured into a cooled chill mould having a round mould cavity, allowed to partially solidify in the mould, and drawn off, and the through-hardened strand cut to length, the metal melt which has not yet solidified being electromagnetically agitated in the direction about the longitudinal axis of the billet and the cut castings subjected before or after optional boring to annealing between 1100 and 1250°C, preferably between 1150 and 1200°C, for between 30 min and 4 h, preferably between 1 and 2 h, the strand castings then being allowed to cool and mechanically machined to form extrusion blooms, seamless pipes then being produced in known manner by means of extrusion pressing from the extrusion blooms which are in cast form and which have not yet been subjected to any hot forming other than optional widening.

2. A process according to claim 1, the metal melt being agitated in at least one part of the chill mould about the longitudinal axis of the strand, the relative movement between the strand shell and the fluid core of the strand preferably extending up to the casting level.

3. A process according to claim 1 or 2, the surfaces of the castings being subjected to annealing with a minimum temperature of about 700°C directly following the continuous casting.

4. A process according to claim 1 or 2, the mechanical machining of the castings to form an extrusion bloom being carried out before the annealing.

5. A process according to claim 4, the extrusion blooms being subjected in cast form to the extrusion pressing from the annealing heat.

## Revendications

1 ) Procédé de fabrication de tubes sans soudure en partant d'aciers austénitiques contenant du chrome et du nickel, avec coulée continue, dans lequel on coule de façon continue un bain métallique dans une lingotière refroidie présentant une cavité de moulage ronde et on le laisse se solidifier partiellement dans celle-ci, on le retire et on tronçonne la coulée durcie à coeur tandis qu'on agite électromagnétiquement autour de l'axe longitudinal de la coulée le bain métallique qui n'est pas encore solidifié et on soumet les morceaux de coulée continue tronçonnés, avant ou après une perforation effectuée le cas échéant, à un recuit entre 1100 et 1250°C, de préférence entre 1150 et 1200°C, pendant30 mn à 4 h, de préférence pendant 1 à 2 h, après quoi on laisse refroidir les morceaux de coulée continue et on les transforme mécaniquement, avec enlèvement de copeaux, en loupes de filage à la presse, après quoi, en partant des loupes de filage à la presse qui se trouvent à l'état coule et qui n'ont pas encore été soumises à une déformation à chaud, à part éventuellement un élargissement, on fabrique des tubes sans soudure de manière en soi connue, par filage à la presse.

2) Procédé selon la revendication 1, dans lequel on déplace le bain métallique autour de l'axe longitudinal de la coulée, au moins dans une partie de la lingotière, le mouvement relatif entre la croûte de la coulée et le coeur liquide de la coulée arrivant de préférence jusqu'au niveau de coulée.

3) Procédé selon l'une des revendications 1 et 2, dans lequel on soumet les morceaux de coulée continue au recuit, à une température minimale d'environ 700°C à leur surface, immédiatement après la coulée continue.

4) Procédé selon l'une des revendications 1 et 2, dans lequel on effectue avant le recuit l'usinage mécanique des morceaux de coulée continue, avec enlèvement de copeaux, en une loupe de filage à la presse.

5) Procédé selon la revendication 4, dans lequel on soumet au filage à la presse la loupe de filage à la presse qui se trouve à l'état coulé par suite de la chaleur de recuit.
